# EUROPÄISCHE PATENTSCHRIFT

(11) **EP 2 049 342 B1**
(45) Veröffentlichungstag und Bekanntmachung des Hinweises auf die Patenterteilung: **19.10.2011**
(21) Anmeldenummer: 07802551.7
(22) Anmeldetag: 09.08.2007
(51) Int. Cl.: B41N 7/06, B41F 31/26

(54) **GUMMIWALZEN MIT RAUER OBERFLÄCHE**
RUBBER ROLLERS WITH ROUGH SURFACE
ROULEAUX EN CAOUTCHOUC À SURFACE RUGUEUSE

(30) Priorität: 10.08.2006 DE 102006037615
(43) Veröffentlichungstag der Anmeldung: 22.04.2009
(73) Patentinhaber: Felix Böttcher GmbH & Co. KG, 50933 Köln (DE)
(72) Erfinder: BÄCKER, Barbara, 51373 Leverkusen (DE)
(74) Vertreter: von Kreisler Selting Werner
(86) Internationale Anmeldenummer: PCT/EP2007/058257
(87) Internationale Veröffentlichungsnummer: WO 2008/017700

(56) Entgegenhaltungen:
- EP-A- 0 662 394
- GB-A- 2 044 398

## Beschreibung

Die vorliegende Erfindung betrifft gummibeschichtete Farbübertragwalzen, Verfahren zu ihrer Herstellung und ihre Verwendung.

Farbwerke in Offsetdruckmaschinen sind häufig mit Filmfarbwerken ausgestattet. Hier erfolgt die Farbzuführung kontinuierlich aus dem Farbkasten über den Farbduktor auf die benachbarte Filmwalze. Zwischen dem Farbduktor und der Filmwalze befindet sich ein Spalt von etwa 0,04 bis 0,10 mm. Zum Transport der Druckfarbe in das Walzensystem des Farbwerks ist an die Filmwalze eine gummierte (gummibeschichtete) Farbübertragwalze im Härtebereich von 20-80 Shore A angestellt. Gummierte Farbwalzen im Offsetdruck weisen in der Regel eine glatte Oberfläche mit gemittelten Rautiefen Rz von < 20 µm, typischerweise < 10 µm auf.

EP 0 662 394 A1 betrifft eine Druckwalze mit Rillen, durch die ein Rautenmuster gebildet wird. Die dort beschriebene Walze wird in einem Farbwerk an einen Duktor angestellt und entspricht einer Filmwalze.

DE 71 41 940 U betrifft eine Tauchwalze für Farbwerke. Die Tauchwalze weist kreuzweise Vertiefungen aus, so dass rautenförmige Flächen entstehen.

Typischerweise liegt im Bereich der Zuführung der Druckfarbe eine höhere Farbschichtdicke vor als im weiteren Verlauf des Farbwerks. Dabei tritt zwischen dem Farbduktor und der Filmwalze ein Farbspritzen auf, insbesondere an den auslaufenden Walzenspalten.

Aufgabe der vorliegenden Erfindung war es, die genannten Probleme zu vermeiden, insbesondere das Problem des Farbspritzen bzw. Farbvernebelns zu reduzieren.

Überraschenderweise wurde gefunden, dass sich dies Problem reduzieren lässt, wenn eine gummibeschichtete Farbübertragwalze eingesetzt wird, die eine raue Oberfläche aufweist. Diese hat die Eigenschaft den Farbfilm effektiver von der Filmwalze ins Farbwerk zu fördern. Aufgrund dieser Tatsache kann das Farbangebot - also die Farbschichtdicke der Filmwalze - reduziert werden, was sich positiv auf das Problem des Nebelns und Farbspritzens auswirkt.

Erfindungsgemäß weist die Oberfläche der gummibeschichteten Farbübertragwalze eine gemittelte Rautiefe Rz von 30 bis 80 µm und eine maximale Rautiefe Rₘₐₓ von 40 bis 120 µm auf.

Die gummibeschichtete Farbübertragwalze weist ein freies spezifisches Volumen V₁ zwischen 0,001 und 0,1 mm³/mm² auf.

Die gummibeschichtete Farbübertragwalze weist ein freies spezifisches Volumen V₂ zwischen 0,02 und 1,5 mm³/mm² aufweist.

Gemessen werden die Rautiefen mit einem Rauheitsmessgerät im Tastschnittverfahren (Perthometer) nach DIN EN ISO 4287.

Bevorzugt liegt die mittlere Rautiefe im Bereich von 40 bis 60 µm und/oder die maximale Rautiefe zwischen 60 und 100 µm.

Ein geeignetes Verfahren zur Herstellung solcher Farbübertragwalzen beruht auf der Bearbeitung einer gummibeschichtete Walze mit einem Igelfräser. Hierdurch wird die oberste Gummischicht entfernt, und es verbleibt eine unregelmäßige Struktur, die teilweise eine schuppenartige Erscheinung hat (siehe Figur 1).

Die erfindungsgemäßen Strukturen sind rau und ungleichmäßig. Die Struktur ist schuppig und zufällig. Sie enthält keine übergeordneten Strukturen wie Rillen oder Rauten.

Geeignete Gummi-Materialien für die Farbübertragwalze sind Acrylnitril-Butadien-Kautschuk (NBR), hydrierter Acrylnitril-Butadien-Kautschuk (HNBR), Chloroprenkautschuk (CR), Epichlorhydrin-Kautschuk (ECO), Styrol-Butadien-Kautschuk (SBR) sowie Copolymere und Mischungen.

Die Farbübertragwalze hat einen Kern aus einem formstabilen Material, beispielsweise aus Stahl, Aluminium oder carbonfaserverstärkten Kunststoffen (CFK) oder glasfaserverstärkten Kunststoffen (GFK).

Die freien Volumina V₁ und V₂ können z.B. mit einem RFT MicroProf^{®} mit chromatischem Sensor (CWL) gemessen werden. Hierzu werden die Proben mit fokussiertem Weißlicht beleuchtet. Der Sensor misst die wellenlängenabhängige (chromatische) Verteilung des reflektierten Lichtes und ermittelt aus dieser die absolute Höheninformationen.

Durch dieses Messprinzip werden die sonst bei optischen Verfahren üblichen Messfehler durch Kanteneffekte vermieden. Man erhält eine Oberflächentopographie als quantitativ vorliegendes Datenfeld, so dass nach der Messung beliebige Abstände, Höhen und Winkel, Rauheiten und Welligkeiten wie auch Ebenheiten in Bildern vermessen werden können.

Zur Charakterisierung der Oberflächen eignen sich insbesondere die Volumina V₁ und V₂, die aus den Topographieaufnahmen berechnet werden können. Dabei ist das Füllvolumen V₁ das Füllvolumen vom tiefsten Messpunkt bis zur Höhe der mittleren Ebene, der in diesem Fall dem Höhenwert 0 zugeordnet wird. Das Füllvolumen V₂ wird vom tiefsten bis zum höchsten Messpunkt innerhalb einer Topographieaufnahme bestimmt.

Die Figur 2 zeigt schematisch die Unterschiede zwischen den Füllvolumina V₁ und V₂. Die berechneten Volumen werden mittels der grauen Fläche präsentiert.

Gegenstand ist auch die Verwendung einer gummibeschichteten Walze mit einer gemittelten Rautiefe R_{z} von 30 bis 80 µm und einer maximalen Rautiefe Rₘₐₓ von 40 bis 120 µm als Farbübertragwalze, insbesondere im Offsetdruckverfahren. Eine weitere Ausführungsform der Erfindung ist ein Farbwerk, das die erfindungsgemäße Farbübertragwalze enthält.
Figur 1 zeigt eine topographische Aufnahme der Oberfläche mit einem chromatischen Sensor (CWL).
Figur 2 zeigt den Unterschied zwischen den freien Volumina V₁ (links) und V₂ (rechts).
Figur 3 zeigt schematisch Teile eines Farbwerks. Dieses umfasst einen Farbduktor 1, eine Filmwalze 2 und eine Farbübertragwalze 3. In der Figur ist zusätzlich eine Tauchwalze 5 und ein Farbkasten 6 mit einer Farbe 7 gezeigt.

Die Erfindung wird durch das nachfolgende Beispiel näher erläutert.

### Beispiel

Eine Farbübertragwalze mit einem Durchmesser von 105 mm und einer Länge von 1035 mm mit einem Kern aus Stahl und einer NBR-Beschichtung wurde mit einem Igelfräser (single grit rubber hog wheel) bearbeitet. Dazu wurden folgende Bearbeitungsbedingungen eingehalten.

| Anzahl Schnitte | Gleichlauf/Gegenlauf | Umfangsgeschwindigkeit Werkzeug in m/s | Zustellung in mm | Werkstückdrehzahl in min⁻¹ | Vorschub in mm/min |
|---|---|---|---|---|---|
| 1. Schnitt | Gegenlauf | 50 | ca. 10 | 380 | 400 |
| 2. Schnitt | Gegenlauf | 50 | 0,5 | 380 | 350 |

An der so erhaltenen Walze wurde die Rautiefe gemessen. Der Rₘₐₓ-Wert betrug 80 µm, eine gemittelte Rautiefe R_{z} lag bei etwa 52 µm. V₁ betrug 0,012 mm³/mm², V₂ betrug 0,191 mm³/mm². Wichtig ist, dass durch eine gleichmäßige Bearbeitung Vorschubmarkierungen vermieden werden.

## Patentansprüche

1. Gummibeschichtete Farbübertragwalze im Härtebereich von 20-80 Shore A mit einer gemittelten Rautiefe Rz von 30 bis 80 µm, einer maximalen Rautiefe Rₘₐₓ von 40 bis 120 µm, einem freien spezifischen Volumen V₁ zwischen 0,001 und 0,1 mm³/mm² und einem freien spezifischen Volumen V₂ zwischen 0,02 und 1,5 mm³/mm² wobei V₁ das Füllvolumen vom tiefsten Messpunkt bis zur Höhe der mittleren Ebene und V₂ das Füllvolumen vom tiefsten bis zum höchsten Messpunkt ist.

2. Farbübertragwalze nach Anspruch 1, erhältlich durch ein Verfahren, bei dem die Oberflächenstruktur einer gummibeschichteten Farbübertragwalze mit einem Igelfräser bearbeitet wird.

3. Farbübertragwalze nach Anspruch 1 oder 2, **dadurch gekennzeichnet, dass** die Gummibeschichtung ausgewählt wird aus Acrylnitril-Butadien-Kautschuk (NBR), hydrierter Acrylnitril-Butadien-Kautschuk (HNBR), Chloroprenkautschuk (CR), Epichlorhydrin-Kautschuk (ECO), Styrol-Butadien-Kautschuk (SBR) sowie Copolymeren und Mischungen davon.

4. Farbübertragwalze nach mindestens einem der Ansprüche 1 bis 3, **dadurch gekennzeichnet, dass** der Kern der Walze aus Stahl, Aluminium oder carbonfaserverstärkten Kunststoffen (CFK) oder glasfaserverstärkten Kunststoffen (GFK) besteht.

5. Farbübertragwalze nach mindestens einem der Ansprüche 1 bis 4, **dadurch gekennzeichnet, dass** das freie Volumen V₁ zwischen 0,003 und 0,05 mm³/mm² liegt.

6. Farbübertragwalze nach mindestens einem der Ansprüche 1 bis 5, **dadurch gekennzeichnet, dass** das freie Volumen V₂ zwischen 0,06 und 1,0 mm³/mm² liegt.

7. Verfahren zur Herstellung einer Farbübertragwalze nach mindestens einem der Ansprüche 1 bis 6 mit folgenden Schritten:
- Bearbeiten einer gummibeschichteten Walze mit einem Igelfräser.

8. Verwendung einer Farbübertragwalze nach mindestens einem der Ansprüche 1 bis 6 als Farbübertragwalze.

9. Verwendung nach Anspruch 8 in einem Offsetdruckverfahren.

10. Verwendung nach Anspruch 8 oder 9 zur Reduzierung des Farbspritzens und/oder Farbnebelns.

11. Farbwerk mit mindestens einem Farbduktor (1), einer daran angestellten Filmwalze (2) und einer daran angestellten Farbübertragwalze (3), **dadurch gekennzeichnet, dass** die Farbübertragwalze (3) eine Farbübertragwalze nach einem der Ansprüche 1 bis 6 ist.

## Claims

1. A rubber-coated ink transfer roll having a hardness range of from 20 to 80 Shore A and a mean depth of roughness Rz of from 30 to 80 µm and a maximum depth of roughness Rₘₐₓ of from 40 to 120 µm, a free specific volume V₁ from 0.001 to 0.1 mm³/mm² and a free specific volume V₂ from 0.02 to 1.5 mm³/mm², wherein V₁ is the filling volume between the deepest measuring point and the height of the mean plane, and V₂ is the filling volume between the deepest and the highest measuring points.

2. The ink transfer roll according to claim 1, obtainable by a process wherein the surface structure of a rubber-coated ink transfer roll is machined with a porcupine cutter.

3. The ink transfer roll according to claim 1 or 2, **characterized in that** the rubber coating is selected from acrylonitrile-butadiene rubber (NBR), hydrogenated acrylonitrile-butadiene rubber (HNBR), chloroprene rubber (CR), epichlorohydrin rubber (ECO), styrene-butadiene rubber (SBR) and copolymers and blends thereof.

4. The ink transfer roll according to at least one of claims 1 to 3, **characterized in that** the core of the roll is made from steel, aluminum or carbon fiber reinforced plastics (CFRP) or glass fiber reinforced plastics (GFRP).

5. The ink transfer roll according to at least one of claims 1 to 4, **characterized in that** the free volume V₁ is from 0.003 to 0.05 mm³/mm².

6. The ink transfer roll according to at least one of claims 1 to 5, **characterized in that** the free volume V₂ is from 0.06 to 1.0 mm³/mm².

7. A process for manufacturing an ink transfer roll according to at least one of claims 1 to 6 comprising the following steps:
- machining a rubber-coated roll using a porcupine cutter.

8. Use of an ink transfer roll according to at least one of claims 1 to 6 as an ink transfer roll.

9. The use according to claim 8 in an offset printing process.

10. The use according to claim 8 or 9 to reduce ink splashing and/or ink fogging.

11. An inking unit having at least one ink fountain roll (1), a film roll (2) engaged against it and an ink transfer roll (3) engaged against the latter, **characterized in that** said ink transfer roll (3) is an ink transfer roll according to any one of claims 1 to 6.

## Revendications

1. Rouleau encreur revêtu de caoutchouc dans la plage de dureté de 20-80 Shore A avec une profondeur de rugosité moyenne Rz de 30 à 80 µm, une profondeur de rugosité maximale Rₘₐₓ de 40 à 120 µm, un volume spécifique libre V₁ entre 0,001 et 0,1 mm³/mm², et un volume spécifique libre V₂ entre 0,02 et 1,5 mm³/mm², V₁ étant le volume de remplissage depuis le point de mesure le plus bas jusqu'à la hauteur du plan moyen, et V₂ étant le volume de remplissage depuis le point de mesure le plus bas jusqu'au point de mesure le plus haut.

2. Rouleau encreur selon la revendication 1, pouvant être obtenu par un procédé dans lequel la structure superficielle d'un rouleau encreur revêtu de caoutchouc est usinée avec une fraise à surfacer à lames rapportées.

3. Rouleau encreur selon la revendication 1 ou 2, **caractérisé en ce que** le revêtement de caoutchouc est sélectionné parmi le caoutchouc acrylonitrile-butadiène (NBR), le caoutchouc acrylonitrile-butadiène hydruré (HNBR), le caoutchouc chloroprène (CR), le caoutchouc d'épichlorohydrine (ECO), le caoutchouc styrène-butadiène (SBR) ainsi que des copolymères et des mélanges.

4. Rouleau encreur selon au moins une des revendications 1 à 3, **caractérisé en ce que** le noyau du rouleau est en acier, en aluminium ou en matières plastiques renforcées de fibres de carbone (PRFC) ou en matières plastiques renforcées de fibres de verre (MPRFV).

5. Rouleau encreur selon au moins une des revendications 1 à 4, **caractérisé en ce que** le volume libre V₁ est compris entre 0,003 et 0,05 mm³/mm².

6. Rouleau encreur selon au moins une des revendications 1 à 5, **caractérisé en ce que** le volume libre V₂ est compris entre 0,06 et 1,0 mm³/mm².

7. Procédé de fabrication d'un rouleau encreur selon au moins une des revendications 1 à 6, avec les étapes suivantes :
- usinage d'un rouleau revêtu de caoutchouc avec une fraise à surfacer à lames rapportées.

8. Utilisation d'un rouleau encreur selon au moins une des revendications 1 à 6 en tant que rouleau encreur.

9. Utilisation selon la revendication 8 dans un procédé d'impression offset.

10. Utilisation selon la revendication 8 ou 9 pour la réduction des éclaboussures d'encre et/ou de la nébulisation de l'encre.

11. Mécanisme encreur avec au moins un rouleau preneur (1), un rouleau à film (2) adjoint et un rouleau encreur (3) qui y est adjoint, **caractérisé en ce que** le rouleau encreur (3) est un rouleau encreur selon une des revendications 1 à 6.
